# EUROPÄISCHE PATENTANMELDUNG

(11) **EP 2 591 866 A1**
(43) Veröffentlichungstag der Anmeldung: **15.05.2013**
(21) Anmeldenummer: 12401215.4
(22) Anmeldetag: 30.10.2012
(51) Int. Cl.: B21H 1/18

(54) **Verfahren zur Herstellung eines rotationssymmetrischen hohlen Teils und danach hergestelltes hohles Teil**

(30) Priorität: 13.11.2011 DE 102011118186
(71) Anmelder: Gesenkschmiede Schneider GmbH, 73431 Aalen (DE)
(72) Erfinder: Kolbe, Peter, 73434 Aalen (DE); Schmitz, Ernst-Peter, 73453 Abtsgmünd (DE); Körner, Thomas, 58332 Schwelm (DE)
(74) Vertreter: Neidl-Stippler, Cornelia

(57) **Zusammenfassung**

Die Erfindung betrifft ein Verfahren zur Herstellung eines rotationssymmetrischen hohlen Teils (2), insbesondere Welle, mit: Vorlegen von stangenförmigem Vollmaterial (1); Erwärmen des Vollmaterials im wesentlichen auf Schmiedetemperatur; Querkeilwalzen des Vollmaterials (1) unter Herstellung von Schwächungen im Kernbereich des Vollmaterials; Einschieben mindestens eines sich mit einer vorbestimmten Geschwindigkeit angetrieben drehenden Dorns (6) im wesentlichen entlang der Mittelachse des querkeilgewalzten Vollmaterials (2) unter Herstellung einer Durchgangsbohrung (7, 8) sowie ein danach hergestelltes querkeilgewalztes rotationssymmetrisches hohles Teil, insbesondere Welle, insbesondere eine Getriebewelle, Nockenwelle, Antriebswelle, Abtriebswelle, Anlasserwelle, Hohlwelle, Nockenwelle oder eine Vorform für weitere Umformteile.

## Beschreibung

Die Erfindung betrifft ein Verfahren zur Herstellung eines rotationssymmetrischen hohlen Teils, insbesondere Welle sowie ein querkeilgewalztes rotationssymmetrisches hohles Teil.

Das Herstellen von rotationssymmetrischen hohlen Teilen, die auch als Vorform für weiteres Umformen dienen können, bspw. abgesetzten Wellen, insbesondere Getriebewellen durch Querkeilwalzen ist zunehmend üblich. Es wird auf Flachbacken- bzw. Rundbackenmaschinen durchgeführt. Die querkeilgewalzten Wellen sind aufgrund des Walzvorgangs in ihrem Aussenbereich verfestigt. Durch den Einsatz von Vollmaterial entsteht ein hohes Gewicht, was insbesondere bei der Anwendung derartiger Wellen in der Kraftfahrzeugindustrie unerwünscht ist. Getriebewellen werden deshalb auch mit Rundknetmaschinen aus Hohlwellen aufwendig hergestellt und verschweisst bzw. werden Wellen mechanisch bearbeitet (tieflochgebohrt).

Aus der DE 102006031564 A1 ist ein Verfahren bekannt geworden, bei dem zur Herstellung eines hohlen rotationssymmetrischen Teils
- Vorlegen von stangenförmigem Vollmaterial
- Erwärmen des Vollmaterials im wstl. auf Schmiedetemperatur;
- Querkeilwalzen des Vollmaterials unter Herstellung von Schwächungen im Kernbereich des Vollmaterials; und
- Einschieben mindestens eines Dorns im wesentlichen entlang der Mittelachse des querkeilgewalzten Vollmaterials unter Herstellung einer Durchgangsbohrung, durchgeführt wird.

Die so hergestellten hohlen Teile, insbesondere Wellen, hatten aber noch den Nachteil, dass die Innenbohrung Stufen bzw. schraubenartige Gewinde aufwies, was durch den Einsatz des Drückdorns zustande kam. Das Nacharbeiten der Innenkontur der hohlen Wellen ist aufwendig und führt auch zu Schwächungen des Faserverlaufs der Welle. Eine Schwächung einer Welle bedeutet auch, dass für die gleiche Festigkeit mehr Material - also ein höheres Gewicht der Welle notwendig ist. Dies ist in Anbetracht der Leichtbauanforderungen unerwünscht. Eine unrunde Innenkontur führt auch zu erheblichen Problemen beim Zentrieren der Welle, aufwendigen Nachbearbeitungsarbeiten und verhindert ein unproblematisches Rundlaufen.

Es ist Aufgabe der Erfindung, ein Verfahren zur Herstellung eines rotationssymmetrischen hohlen Teils zu schaffen, das derartige hohle Teile mit einer glatteren Innenkontur erzeugt.

Die Aufgabe wird erfindungsgemäss dadurch gelöst, dass rotierende Dorne eingesetzt werden, die entsprechend antreibbar sind und so eine Relativbewegung zwischen Dorn und zu dornendem Vollmaterial so steuerbar wird, dass die Innenkontur im wesentlichen glatt und die Wanddicken über die Querschnitte im wesentlichen konstant sind. So kann eine runder laufendes hohles Teil hergestellt werden, das nur geringfügige oder keine Auswuchtarbeiten erfordert.

Ferner bezieht sie die Erfindung auch auf ein danach hergestelltes querkeilgewalztes rotationssymmetrisches hohles Teil, insbesondere Welle, das eine Getriebewelle, Nockenwelle, Antriebswelle, Abtriebswelle, Anlasserwelle, Hohlwelle, Nockenwelle oder eine Vorform für weitere Umformteile sein kann.

Dadurch, dass nun durch das Einschieben der angetrieben drehenden Dorne in den durch das Walzen geschwächten Innenbereich, in dem aufgrund der Walkbewegung das Kristallgitter des schmiedefähigen Materials geschwächt wird, kann eine geglättete Durchgangsbohrung erzielt werden, wodurch in einfacher Weise ein rotationssymmetrisches hohles Teil, wie eine hohle Welle, mit hoher Präzision herstellbar ist. Diese Schwächung des Stangenkerns beim Querkeilwalzen ist auch als Mannesmann-Effekt bekannt. Aufgrund des hohen Aussendruchs auf die Stange während des Querkeilwalzens verfestigt sich die äussere Schicht des stangenförmigen Materials, wodurch das Auseinandertreiben der Wände erleichtert wird. Durch das Einschieben des mindestens einen angetrieben rotierenden Dorns wird eine hohe Werkstückgenauigkeit erzielt, da das Material durch die äusseren Formwerkzeuge geformt bleibt, während die durch das Walzen auftretende Verfestigung zu Wellen mit entsprechender Belastungsfähigkeit führt.

Der mindestens eine Dorn kann jede beliebige Form haben, wie eine Zahnform, einen Sechskant, ein Drallprofil etc. Es ist auch günstig, falls er im Vorderbereich abgerundet ist, um eine glattere Innenkontur des hohlen Teils zu erzielen. Ein Rotationsantrieb für den Dorn, der bevorzugt steuerbar ist, ist dem Fachmann geläufig.

Das Verfahren ist somit für hohe Stückzahlen in einfacher Weise durchführbar, wobei aufgrund des eingesetzten Formverfahrens praktisch Endform erzielt wird und die so hergestellten Werkstücke im wstl. nicht nachbearbeitet werden müssen und nur geringe oder keine Auswuchtarbeiten erfordern..

Sowohl beim Werkstück selbst kann durch Materialeinsparung als auch bei den Produktionskosten eine erhebliche Ersparnis - auch durch die Vereinfachung des aufwendigen Auswuchtens - das bisher auch aufwendige Nachbearbeitungsschritte notwendig machen konnte, erzielt werden.

Die hohle Welle reduziert das Gewicht der herkömmlichen Wellen aus Vollmaterial, wobei aber deren Festigkeit beibehalten wird. Durch das Einschieben eines angetrieben und gesteuert drehenden Dorns wird das Material im Kern gezielt nach aussen verdrängt, wobei eine hohe Werkstückgenauigkeit erhielt wird, da das Material gegen äussere Formwerkzeuge gedrückt wird.

Es kann vorteilhaft sein, dass zwei gesteuert angetrieben drehende Dorne entlang der Stirnseiten des stangenartigen Vollmaterials eingeschoben werden. Dadurch wird der Weg eines Dorns verkürzt und eine höhere Zykluszeit erzielt. Dabei werden die Dorne nur soweit eingeschoben, dass sie sich gerade noch nicht berühren. Im weiteren Verlauf wird ein Dorn zurückgefahren und der zweite Dorn über einen Überlappungsbereich weiter eingeschoben.

In günstiger Weise können die Dorne zeitgleich drehend mittels eines Rotationsantriebs eingeschoben werden. Es ist aber ebenso möglich, dass die Dorne zeitverschoben drehend eingeschoben werden.

Eine typische erfindungsgemässe Welle, die als Getriebehauptwelle, Vorgelegewelle eingesetzt wird, hat einen Durchmesser von ca. 30 bis 200 mm, bevorzugt von 60-150 mm - selbstverständlich können auch Durchmesser realisiert werden, die darüber oder darunter liegen. Die Welle besteht vorteilhafter Weise aus einer duktilen Knetlegierung, wie einem 16MnCrS4, 20MnCr5, 20MoCrS4 Stahl, einer Aluminium- oder Magnesiumlegierung, ausscheidungsgehärteten Stählen bzw. alle üblichen Stähle, wie sie dem Fachmann geläufig sind.

Nachfolgend wird die Erfindung anhand eines Ausführungsbeispiels einer hohlen Welle, auf das sie keineswegs eingeschränkt ist, sowie der begleitenden Zeichnung näher erläutert. Darin zeigt:
Fig. 1 einen Querschnitt durch ein vorgelegtes stangenförmiges Vollmaterial
Fig. 2 einen Querschnitt des querkeilgewalzten Vollmaterials beim Querkeilwalzen;
Fig. 3 einen Querschnitt einer Welle beim Querkeilwalzen;
Fig. 4 einen Querschnitt durch eine Welle mit zwei Sacklochbohrungen während des Einbringens der drehenden Dorne
Fig. 5 einen Querschnitt durch eine Welle mit einer Durchgangsbohrung
Fig. 6 eine schematische Ansicht eines Querschnitts durch eine Querkeilwalzmaschine; am Beispiel einer Flachbeckenmaschine mit Materialführung zur Lagesicherung für das Aufdornen;
Fig. 7 schematisch eine Vorderansicht der Querkeilwalzmaschine der Fig. 6; und
Fig. 8 eine schematische Darstellung eines Querkeilwalzschrittes, bei dem die Dorne rotierend in das Vollmaterial eingebracht sind

Fg. 1 zeigt eine Stange 1 aus Vollmaterial, das auf Schmiedetemperatur erwärmt wird. In Fig. 2 ist schematisch dargestellt, wie dieses zu einer querkeilgewalzten Welle mit verschiedenen Durchmessern umgeformt wird. Während des Walzens wird die Stange 1 mit hohen Kräften über Werkzeuge 12, 14, bewegt, sodass sich das Material im Aussenbereich 4 verfestigt und der Kern 3 brüchig wird und aufreisst. Das Werkzeug 12, 14 formt das Äussere der Welle 2 bereits in Endformnähe.

Fig. 3 zeigt, wie von beiden Stirnflächen der Welle 2 zwei sich angetrieben drehende bewegliche Dorne 5, 6 mittig in die Welle 2 entlang des durch den Mannesmann-Effekt geschwächten Kerns 3 in axialer Richtung eingeschoben werden. Die Dorne 5, 6 werden bis kurz zum Zusammentreffen vorgeschoben. Dadurch wird das Wellenmaterial verstärkt nach aussen gegen die sich bewegenden Werkzeuge 12, 14 gedrückt und erhält eine präzise Außenkontur.

Fig. 4 zeigt einen Querschnitt durch die quergewalzte Welle 2 in der ersten Form. Auf beiden Stirnseiten ist ein Sackloch 8, 8 durch die Dorne erzeugt worden.

Fig. 2 zeigt einen Querschnitt durch eine quergewalzte Welle 2, die eine durch Überlagerung des Einschiebens der Dorne 5, 6 hergestellte Endform hat. Um diese Durchgangsbohrung zu erzeugen, wird ein Dorn 5, 6 aus einem Überlagerungsbereich der Dornwege zurückgezogen, während der entsprechend andere Dorn über den Überlagerungsbereich hinweg gedreht und eingeschoben wird, so dass eine glatte Durchgangsbohrung 9 entsteht. Damit die Durchgangsbohrung glatt ist, kann in einem weiteren Schritt der die Durchgangsbohrung erzeugende Dorn 5 wieder zurückgezogen werden und der erste zurückgezogene Dorn über den Überlappungsbereich gefahren wird.

Somit wird eine querkeilgewalzte hohle Welle geschaffen wobei auch grössere Durchmesser denkbar sind, sind von der Maschinengrösse abhängig. Typisch Masse der Welle sind ein Durchmesser von 30 bis 200 mm, bevorzugt 60-150 mm. Als Werkstoffe bieten sich duktile Werkstoffe, wie schmiedefähige Knetlegierungen an. Dabei sind die Legierungen keineswegs auf Eisenlegierungen eingeschränkt - es können auch entsprechende Nichteisenlegierungen oder Legierungen mit einem untergeordneten Eisenanteil eingesetzt werden, wie duktile Aluminium-, Titan- oder Magnesium Legierungen.

In Fig. 6 ist eine Querkeilwalzmaschine 10 schematisch zum Verständnis des Verfahrens dargestellt. Eine Stange 1 wird von gegenüberliegenden Materialstützen 16, 18 käfigartig gemeinsam mit zwei einander gegenüberliegenden äusseren Werkzeugen 12, 14 gehalten. Die äusseren Werkzeuge 12, 14, sind senkrecht zu den Materialstützen 16, 18 angeordnet. Ein Werkzeug 12 mit dem Werkzeugträger 13 ist im wesentlichen feststehend angeordnet, während das zweite Werkzeug 14 mit dem Werkzeugträger 15 und den Materialstützen 16, 18 sich mit dem walzenden Stangenmaterial 1 auf- und abwärts bzw. in zwei lineare Richtungen hin und her bewegt. Das Werkstück wird von beiden Seiten durch die Werkzeuge 12, 14 mit sehr hohen Kräften beaufschlagt, sodass aus dem Stangenteil 1 eine querkeilgewalzte Welle 2 entsteht.

Durch die Hinbewegung des Werkzeuges 14 wird der Aussenmantel 4 der Welle verfestigt, während sich das Negativrelief des Werkzeugs 12, 14 als Positivform auf die Welle 2 überträgt und der Wellenkern geschwächt wird.

Fig. 7 zeigt schematisch eine Seitenansicht dieser Querkeilwalzmaschine 10, wobei ein als Keil ausgebildetes Werkzeug 12 auf die Welle 2 Kräfte ausübt und die Welle 2 von einer Materialstütze 16 und das Werkzeug 14 geformt wird.

Die schematische Darstellung der Fig. 8 eines Querkeilwalzschrittes, bei dem die Dorne rotierend in das Vollmaterial eingebracht sind und die Innenkontur abstützen, während die Aussenkontor des Rohrs zu einem Flansch 20 umgeformt wird. Die sich drehenden, hier eine runde Spitze aufweisenden Dorne stützen das Material während des Fliessens in den Flansch 20 - die Pfeile stellen dabei die Krafteinwirkung des Formwerkzeugs auf das umzuformende Material dar. Man erkennt, dass die Dorne das Material während der lokalen Druckaufbringung durch das Formwerkzeug abstützen, um unerwünschten Materialfluss in die Bohrung zu verringern. Der durch das Umformen erzielte Materialüberschuss 22 wird durch das Herausziehen der Dorne im weiteren Verfahren geglättet und so eine glatte Innenbohrung erhalten.

Während die Erfindung detailliert anhand bevorzugter Ausführungsformen beschrieben wurde, ist dem Fachmann ersichtlich, dass verschiedenste Alternativen und Ausführungsformen zur Durchführung der Erfindung im Rahmen des Schutzumfangs der Ansprüche möglich sind.

### Bezugszeichenliste

- 1 :: stangenförmiges Vollmaterial
- 2 :: querkeilgewalzte Welle
- 3 :: Kern
- 4 :: Aussenbereich
- 5 :: Dorn, rotierend angetrieben
- 6 :: Dorn, rotierend angetrieben
- 7 :: Sackloch
- 8 :: Sackloch
- 9 :: Durchgangsbohrung
- 10 :: Querkeilwalzenmaschine
- 12 :: Werkzeug
- 13 :: Werkzeugträger
- 14 :: Werkzeug
- 15 :: Werkzeugträger
- 16 :: Materialstützen
- 18 :: Materialstützen
- 20: Flansch an 2
- 22: Materialüberschuss in der Bohrung

## Patentansprüche

1. Verfahren zur Herstellung eines rotationssymmetrischen hohlen Teils, insbesondere Welle, mit:
- Vorlegen von stangenförmigem Vollmaterial
- Erwärmen des Vollmaterials im wstl. auf Schmiedetemperatur;
- Querkeilwalzen des Vollmaterials unter Herstellung von Schwächungen im Kernbereich des Vollmaterials;
- Einschieben mindestens eines sich mit einer vorbestimmten Geschwindigkeit angetrieben drehenden Dorns im wesentlichen entlang der Mittelachse des querkeilgewalzten Vollmaterials unter Herstellung einer Durchgangsbohrung.

2. Verfahren nach Anspruch 1, **dadurch gekennzeichnet, dass** zwei sich mit einer vorbestimmten Geschwindigkeit drehende Dorne entlang der Stirnseiten des stangenartigen Vollmaterials eingeschoben werden.

3. Verfahren nach Anspruch 2, **dadurch gekennzeichnet, dass** die Dorne zeitgleich eingeschoben werden.

4. Verfahren nach Anspruch 2, **dadurch gekennzeichnet, dass** die Dorne zeitverscho-ben eingeschoben werden.

5. Querkeilgewalztes rotationssymmetrisches hohles Teil, insbesondere Welle, hergestellt nach einem der vorangehenden Ansprüche, **dadurch gekennzeichnet, dass** es eine Getriebewelle, Nockenwelle, Antriebswelle, Abtriebswelle, Anlasser-welle, Hohlwelle, Nockenwelle oder eine Vorform für weitere Umformteile ist.

6. Rotationssymmetrisches hohles Teil, insbesondere Welle, nach Anspruch 5, **dadurch gekennzeichnet, dass** es einen Durchmesser von ca. 30 bis 200 mm, bevorzugt von 60-150 mm aufweist.

7. Rotationssymmetrisches hohles Teil, insbesondere Welle, nach Anspruch 5, **dadurch gekennzeichnet, dass** es aus einer duktilen Knetlegierung hergestellt ist.

8. Rotationssymmetrisches hohles Teil, insbesondere Welle, nach Anspruch 5, **dadurch gekennzeichnet, dass** es aus einem 16MnCrS4, 20MnCr5, 20MoCrS4-Stahl hergestellt ist.

9. Rotationssymmetrisches hohles Teil, insbesondere Welle, nach Anspruch 5, **dadurch gekennzeichnet, dass** es aus einer Nichteisenlegierung, Aluminiumlegierung, Titanlegierung, Magnesiumlegierung hergestellt ist.

## Geänderte Patentansprüche

### Geänderte Patentansprüche gemäss Regel 137(2) EPÜ.

**1.** Verfahren zur Herstellung eines rotationssymmetrischen hohlen Teils, insbesondere Welle, mit:
- Vorlegen von stangenförmigem Vollmaterial
- Erwärmen des Vollmaterials im wstl. auf Schmiedetemperatur;
- Querkeilwalzen des Vollmaterials unter Herstellung von Schwächungen im Kernbereich des Vollmaterials;
- Einschieben mindestens eines sich mit einer vorbestimmten Geschwindigkeit angetrieben drehenden Dorns im wesentlichen entlang der Mittelachse des querkeilgewalzten Vollmaterials unter Herstellung einer Durchgangsbohrung.
wobei die Geschwindigkeit derart vorbestimmt ist, dass es zu einer Relativbewegung zwischen Dorn und zu dornendem Vollmaterial kommt.

**2.** Verfahren nach Anspruch 1, **dadurch gekennzeichnet, dass** zwei sich mit einer vorbestimmten Geschwindigkeit drehende Dorne entlang der Stirnseiten des stangenartigen Vollmaterials eingeschoben werden.

**3.** Verfahren nach Anspruch 2, **dadurch gekennzeichnet, dass** die Dorne zeitgleich eingeschoben werden.

**4.** Verfahren nach Anspruch 2, **dadurch gekennzeichnet, dass** die Dorne zeitverschoben eingeschoben werden.

**5.** Querkeilgewalztes rotationssymmetrisches hohles Teil, insbesondere Welle, hergestellt nach einem der vorangehenden Ansprüche, **dadurch gekennzeichnet, dass** es eine Getriebewelle, Nockenwelle, Antriebswelle, Abtriebswelle, Anlasserwelle, Hohlwelle, Nockenwelle oder eine Vorform für weitere Umformteile ist, welche einen ungestörten Faserverlauf an einer runden Innenkontur mit im wesentlichen konstanten Wanddicken über die Querschnitte aufweist .

**6.** Rotationssymmetrisches hohles Teil, insbesondere Welle, nach Anspruch 5, **dadurch gekennzeichnet, dass** es einen Durchmesser von ca. 30 bis 200 mm, bevorzugt von 60-150 mm aufweist.

**7.** Rotationssymmetrisches hohles Teil, insbesondere Welle, nach Anspruch 5, **dadurch gekennzeichnet, dass** es aus einer duktilen Knetlegierung hergestellt ist.

**8.** Rotationssymmetrisches hohles Teil, insbesondere Welle, nach Anspruch 5, **dadurch gekennzeichnet, dass** es aus einem 16MnCrS4, 20MnCr5, 20MoCrS4-Stahl hergestellt ist.

**9.** Rotationssymmetrisches hohles Teil, insbesondere Welle, nach Anspruch 5, **dadurch gekennzeichnet, dass** es aus einer Nichteisenlegierung, Aluminiumlegierung, Titanlegierung, Magnesiumlegierung hergestellt ist.
